# EUROPÄISCHE PATENTSCHRIFT

(11) **EP 0 972 656 B1**
(45) Veröffentlichungstag und Bekanntmachung des Hinweises auf die Patenterteilung: **19.03.2003**
(21) Anmeldenummer: 99113870.2
(22) Anmeldetag: 15.07.1999
(51) Int. Cl.: B44C 1/22, B44C 1/14, C23F 1/02

(54) **Verfahren zum selektiven, bereichsweisen Beschichten einer transparenten Trägerplatte mit einer metallischen Wirkschicht unter Verwendung eines Ätzverfahrens sowie entsprechend herstellbare Schichtabfolge und Verwendung einer Konterprägefolie in demselben**
Process for local selective coating of a transparent support plate with a metallic film by etching, layered composite obtainable by this process and use of an embossed sheet in the process
Procédé pour le revêtement local et sélectif d'une plaque support transparente avec une couche métallique par décapage, composite à plusieurs couches réalisable par ce procédé et utilisation d' une feuille estampée dans le procédé

(30) Priorität: 15.07.1998 DE 19831796
(43) Veröffentlichungstag der Anmeldung: 19.01.2000
(73) Patentinhaber: FRITZ BORSI KG, D-77746 Schutterwald (DE)
(72) Erfinder: Kall, Klaus, 77654 Offenburg (DE); Hahn, Edgar, 77749 Hohberg (DE); Fritsch, Günther, 77743 Neuried 2 (DE); Bross, Rupert, 77746 Schutterwald (DE)
(74) Vertreter: Goddar, Heinz J., Dr.

(56) Entgegenhaltungen:
- WO-A-97/28011
- DE-A- 1 521 851
- DE-A- 1 961 649
- DE-A- 4 438 536
- DE-C- 755 294
- DE-C- 4 317 271
- DE-C- 4 437 768
- FR-A- 1 591 695
- GB-A- 969 315
- US-A- 3 089 800
- US-A- 3 235 395

## Beschreibung

Die Erfindung betrifft ein Verfahren zum selektiven, bereichsweisen Beschichten einer transparenten Trägerplatte mit einer metallischen Wirkschicht unter Verwendung eines Ätzverfahrens, bei dem auf die Trägerplatte die metallische Wirkschicht und in mit der metallischen Wirkschicht zu beschichtenden Bereichen eine Abdeckschicht aufgebracht werden, woraufhin die metallische Wirkschicht in den nicht von der Abdeckschicht abgedeckten Bereichen weggeätzt wird; eine entsprechend hergestellte Schichtabfolge und die Verwendung einer Konterprägefolie in diesem Verfahren.

Aus dem Stand der Technik sind verschiedene Verfahren zum selektiven, bereichweise Beschichten einer transparenten Trägerplatte mit einer metallischen Wirkschicht bekannt.

So offenbart die DE 1 961 649 A einen Gegenstand mit einer dekorativen Ansichtsoberfläche und ein Verfahren zu seiner Herstellung. In dem Verfahren wird auf eine Oberfläche eines mit einer Kupferfolie beschichteten Kunststoffkörpers ein säurebeständiger Lack aufgebracht. Anschließend wird an den nicht von dem säurebeständigen Lack überzogenen Stellen die Kupferbeschichtung weggeätzt. Nach dem Ätzen kann vorgesehen sein, daß ein oxidationshindernder Schutzlack aufgebracht wird. Eine Intensivierung oder Umwandlung des durch die Kupferschicht hervorgerufenen Farbtons sowohl in der Durchsicht als auch Draufsicht ist mit diesem Verfahren nicht möglich.

Aus der DE 44 38 536 A1 ist ein gattungsgemäßes Verfahren bekannt, bei dem eine handelsübliche Konterprägefolie verwendet wird, wie sie beispielsweise von der Firma Leonhard Kurz GmbH & Co. in Fürth, Deutschland, vertrieben werden und die zur Stabilisierung der metallischen Wirkschicht und zum Einstellen eines bestimmten Farbtons Lackschichten umfassen, wobei sich zwischen einer metallischen Wirkschicht und einer beim Prägen zu entfernenden Trägerfolie im allgemeinen vier Schichten, nämlich eine Schicht auf der Basis eines Lösungsmittels, eine Schicht auf wasserlöslicher Basis, eine weitere Schicht auf der Basis eines Lösungsmittels und schließlich eine Schicht auf der Basis von Wachs befinden. Somit kann mit bekannten Konterprägefolien eine metallische Wirkschicht auf eine transparente Trägerplatte nur derart aufgebracht werden, daß auf der der Trägerplatte abgewandten Seite der metallischen Wirkschicht noch zumindest drei Schichten vorhanden sind, da sich die Schicht auf der Basis von Wachs zumindest teilweise beim Prägen unter der Einwirkung von Druck und Wärme auflösen wird. Dies hat den Nachteil, daß ein bereichsweises Wegätzen der metallischen Wirkschicht erst erfolgen kann, wenn die auf der der Trägerplatte abgewandten Seite der metallischen Wirkschicht angeordneten zumindest drei Schichten bereits entfernt sind, insbesondere weggeätzt sind. Aufgrund der unterschiedlichen chemischen Zusammensetzungen der wegzuätzenden Schichten und der Forderung, die Trägerplatte beim Ätzen nicht zu beschädigen, wird das Ätzverfahren äußerst aufwendig und kostenintensiv.

Zudem wird bislang die Abdeckschicht lediglich nach ihrer Ätzmittelresistenz und im wesentlichen unabhängig von ihrem Einfluß auf den optischen Gesamteindruck der beschichteten Trägerplatte sowohl in Durchsicht als auch in Draufsicht ausgewählt, was häufig ein arbeits- und kostenintensives Aufbringen einer Farbschicht zwischen der Wirkschicht und der Abdeckschicht erforderlich macht. Dies führt auch zu einer weiteren Komplizierung beim Ätzen, wenn die Farbschicht ebenfalls bereichsweise zu entfernen ist.

Außerdem sind zahlreiche Verfahren zum selektiven, bereichsweisen Beschichten einer klaren Acrylglasplatte mit einer metallischen Prägefolien bekannt, bei denen auf das Acrylglas zunächst im Siebdruckverfahren eine Abdeckfolie aufgebracht wird, welche lediglich die nicht mit einer metallischen Wirkschicht zu beschichtenden Bereiche abdeckt, daraufhin im Rollenprägverfahren die Prägefolie auf die gesamte die Abdeckfolie tragende Fläche der Acrylglasplatte aufgebracht wird und schließlich die Abdeckfolie von der Trägerplatte samt darauf angeordneter Prägefolien abgezogen wird, wie, beispielsweise, in der DE 38 08 689 C1, DE 42 24 463 C1, DE 44 12 876 C2 und DE 44 37 768 C1 offenbart. Diese Verfahren haben sich grundsätzlich bewährt, sind jedoch nicht zum Herstellen feiner Strukturen geeignet und aufgrund der Notwendigkeit des Entfernens der Abdeckschicht zeit- und arbeitsaufwendig.

Der Erfindung liegt daher die Aufgabe zugrunde, das gattungsgemäße Verfahren derart weiterzuentwickeln, daß die Nachteile des Stands der Technik überwunden werden, daß heißt insbesondere preisgünstig und unter geringem Arbeitsaufwand selektiv metallisch beschichtete Trägerplatten, selbst, mit feinem Metall-Ornamenten, -Buchstaben oder dergleichen, herstellbar sind.

Diese Aufgabe wird erfindungsgemäß durch die kennzeichnenden Merkmale des Patentanspruchs 1 gelöst.

Die Unteransprüche 2 bis 9 beschreiben vorteilhafte Ausführungsformen des erfindungsgemäßen Verfahrens.

Die Erfindung betrifft gemäß Patentanspruch 10 auch eine Schichtabfolge, die in dem erfindungsgemäßen Verfahren zum Erhalt feiner Motive und/oder scharfer Konturen preisgünstig und mit geringem Arbeitsaufwand hergestellt wird.

Ferner beschreiben die Unteransprüche 11 bis 17 vorteilhafte Ausgestaltungen dieser Schichtabfolge.

Schließlich wird mit der Erfindung gemäß Patentanspruch 18 auch die Verwendung einer Konterprägefolie in dem erfindungsgemäßen Verfahren beansprucht.

Die Unteransprüche 19 bis 22 beschreiben vorteilhalfte Ausgestaltungen dieser Verwendung.

Der Erfindung liegt somit die überraschende Erkenntnis zugrunde, daß eine über eine Konterprägefolie auf die transparente Trägerplatte aufgebrachte, metallische Wirkschicht in einem einfachen Ätzverfahren, vorzugsweise unter Verwendung nur eines einzigen Ätzmittels, wie beispielsweise Eisen-III-Chlorid, bereichsweise von einer Trägerplatte weggeätzt werden kann, ohne die Trägerplatte zu beschädigen, indem die metallische Wirkschicht der Konterprägefolie derart auf die Trägerplatte aufbringbar ist, daß sich auf der metallischen Wirkschicht keine weiteren Materialien, wie Lackschichten oder Rückstände einer Trennschicht, befinden, und die vorzugsweise im Siebdruckverfahren aufzubringende erste Farbschicht gleichzeitig folgende Funktionen erfüllt:
- Schutzlackierung für die metallische Wirkschicht, um eine Oxidation der metallischen Wirkschicht und somit Veränderung der Farbe derselben langfristig zu vorhindern;
- Abdeckschicht bzw. Schablone für das selektive Wegätzen; und
- Farbschicht zum Intensivieren oder Umwandeln des an sich durch die metallische Wirkschicht bewirkten Farbtons, sowohl in Durchsicht als auch in Draufsicht.

Bei einer bevorzugten Weiterentwicklung des erfindungsgemäßen Verfahrens kann eine zweite Farbschicht zwischen der Trägerplatte und der metallischen Wirkschicht, vorzugsweise bereichsweise, aufgebracht werden, wobei die erste Farbschicht und/oder die zweite Farbschicht den an sich durch die metallische Wirkschicht bewirkten Farbton unterstützt beziehungsweise unterstützen, wie in der DE 38 08 689 C1 beschrieben, oder den an sich durch die metallische Prägefolie bewirkten Farbton in einen anderen Farbton umwandelt beziehungsweise umwandeln, wie in der DE 42 24 463 C1 offenbart. Ferner kann beziehungsweise können die erste und/oder zweite Farbschicht den Farbeindruck sowohl in Draufsicht als auch in Durchsicht intensivieren, wie bereits in der DE 44 12 876 C2 beschrieben. Schließlich kann durch eine dritte Farbschicht die durch die metallische Prägefolie sowie die erste und/oder zweite Farbschicht bewirkte Farbgebung egalisieren beziehungsweise vergleichmäßigen, wie in der DE 44 37 768 C1 beschrieben.

Das erfindungsgemäße Verfahren weist zusätzlich zu der Vereinfachung des Ätzens an sich vor allem folgende Vorteile auf:
- Die zum selektiven Ätzen notwendige Abdeckschicht muß nach dem Ätzvorgang nicht entfernt werden.
- Es muß kein zusätzlicher Schutzlack auf die der Trägerplatte abgewandte Seite der metallischen Wirkschicht auf diese aufgebracht sein.
- Unsaubere Konturen eines zu erzeugenden Metall-Motivs, die beispielsweise im Stand der Technik durch Einreissen der metallischen Wirkschicht beim Abziehen der Abdeckschicht und/oder dadurch entstehen, daß zwischen der Trägerplatte und der metallischen Wirkschicht eine Abdeckschicht endlicher Dicke angeordnet ist, was insbesondere ein exaktes Prägen bis an die Kanten der Abdeckschicht unter normalen Prägekonditionen unmöglich macht, werden vermieden.
- Ein Prägen kann im Vergleich zum Stand der Technik bei niedrigerer Temperatur stattfinden, da die Abdeckschicht keine Störkanten bietet, wodurch der Prägevorgang materialschonender, insbesondere für die Trägerplatte, wird.
- Passfehler, die durch den Verzug der Beschichtung beim Tempern einer mit der Abdeckschicht und der metallischen Wirkschicht versehenen Trägerplatte zum Freigeben innerer Spannungen aufgrund der unterschiedlichen thermischen Expansion von Abdeckschicht und metallischer Wirkschicht entstehen, entfallen.

Diese Vorteile wirken sich insbesondere in einer Kostenreduktion einerseits und in einer Verfeinerung herstellbarer Strukturen andererseits aus.

Die durch das erfindungsgemäße Verfahren hergestellte Schichtabfolge kann beispielsweise als Bestandteil eines Werbeelements verwendet werden, das als Motiv Buchstaben, Ornamente und/oder dergleichen sowohl in Durchsicht als auch in Draufsicht darbietet. Dabei ist es insbesondere für die Steigerung der Haltbarkeit wichtig, daß die Beschichtungen auf der Rückseite der Trägerplatte aufgebracht sind, die im Falle eines Werbeelements vor äußeren Einwirkungen, wie Witterung und dergleichen, geschützt ist.

Weitere Merkmale und Vorteile der Erfindung ergeben sich aus der nachfolgenden Beschreibung, in der ein Ausführungsbeispiel der Erfindung anhand von schematischen Zeichnungen im Einzelnen erläutert ist. Dabei zeigt:
- Figur 1: eine Teilschnittansicht einer erfindungsgemäß beschichteten Trägerplatte vor einem Ätzvorgang;
- Figur 2: eine Teilschnittansicht einer mittels des erfindungsgemäßen Verfahrens hergestellten Schichtabfolge; und
- Figur 3: eine Teilschnittansicht einer in dem erfindungsgemäßen Verfahren verwendeten Konterprägefolie.

Wie Figur 1 zu entnehmen ist, kann erfindungsgemäß auf die Rückseite einer Trägerplatte 10 zuerst bereichsweise eine Farbschicht 12, wie eine gelbe Farbschicht, darauf flächig eine metallische Wirkschicht 14, wie eine Silberfolie, und darauf lediglich in den Bereichen, in denen die gelbe Farbschicht 12 aufgebracht ist, eine weitere Farbschicht 16 aufgebracht werden. Danach kann die beschichtete Trägerplatte getempert werden.

Die gelbe Farbschicht 12 sorgt für eine Umwandlung des an sich durch die metallische Wirkschicht 14 bewirkten silbernen Farbtons, so daß die beschichtete Trägerplatte 10 sowohl in Durchsicht als auch in Draufsicht in den Bereichen, in denen die erste gelbe Farbschicht 12 und die silberne Wirkschicht 14 aufgebracht sind, gülden erscheint. Die weitere Farbschicht 16 hingegen bewirkt eine weitere Intensivierung des güldenen Farbeindrucks der beschichteten Trägerplatte 10 in Draufsicht unter Vermeidung einer Verdunkelung in Durchsicht.

Zudem dient die weitere Farbschicht 16 als eine Schutzschicht für die metallische Wirkschicht 14 in zweierlei Hinsicht. So verhindert sie langfristig ein Oxidieren des verwendeten Metalls, das zum Beispiel im Falle einer dünnen Aluminiumschicht dazu führen würde, daß die anfängliche silberne Metallschicht innerhalb weniger Tage glasklar wird, und im Falle einer dicken Aluminiumschicht dazu führen würde, daß die anfänglich silberne Metallschicht nach wenigen Tagen grau erscheint, also an Glanz verliert. Zudem dient die weitere Farbschicht 16 als eine Abdeckschicht in einem folgenden Ätzvorgang, in dem lediglich die Wirkschicht 14 in den nicht von dieser Farbschicht 16 geschützten Bereichen weggeätzt wird. Da nur die metallische Wirkschicht 14 weggeätzt wird, kann ein einfaches Ätzverfahren zum Wegätzen derselben verwendet werden, beispielsweise durch Abwaschen mit einer Eisen-III-Chlorid-Lösung.

Nach dem Ätzvorgang kann zum Erhalten einer gewünschten Schichtabfolge flächig auf die komplette Rückseite der beschichteten Trägerplatte 10 eine dritte Farbschicht 18, vorzugsweise in Form einer weißen Deckschicht, aufgebracht werden, wie in Figur 2 dargestellt. Die dritte Farbschicht 18 dient einer Egalisierung des Farbeindrucks sowie der Transluzenz der Beschichtung 12, 14, 16, 18 der Trägerplatte 10.

Das mit Bezug auf die Figuren 1 und 2 beschriebene erfindungsgemäße Verfahren läßt sich nur deshalb verwirklichen, da eine in Figur 3 dargestellte Konterprägefolie 20 zum Einsatz kommt. Der Aufbau der Konterprägefolie 20 besteht dabei aus einer Trägerfolie 22, einer Trennschicht 24, der metallischen Wirkschicht 14 und einer Klebeschicht 26. Zum Aufbringen der metallischen Wirkschicht 14 auf die Trägerplatte 10, beispielsweise samt gelber Farbschicht 12, wird die Konterprägefolie 20 derart auf die die gelbe Farbschicht 12 tragende Seite der Trägerplatte 10 aufgebracht, daß die Klebeschicht 26 der Trägerplatte 10 zugewandt ist. Durch die Einwirkung von Wärme und Druck beim Prägen kommt es dann zu einem festen Anhaften der metallischen Wirkschicht 14 auf der die gelbe Farbschicht 12 tragenden Seite der Trägerplatte 10, während sich gleichzeitig die Trennschicht 24 komplett auflöst und somit die Trägerfolie 22 von der metallischen Wirkschicht 14 getrennt wird. Nach dem Prägen bildet somit die metallische Wirkschicht 14 die äußerste Schicht der Beschichtung, auf die dann die Farbschicht 16, wie bereits mit Bezug auf Figur 1 beschrieben, aufgebracht wird.

Die in Figur 2 gezeigte Schichtabfolge kann als Frontplatte eines nicht dargestellten, kostengünstigen Werbeelements verwendet werden, in dessen Inneren zum Beispiel eine Lichtquelle angeordnet ist, um Buchstaben, Ornamente und dergleichen, zwecks Werbung, mit klaren Konturen darzubieten. Dabei kommt bei ausgeschalteter Lichtquelle die Beschichtung in Draufsicht zur Geltung, während bei eingeschalteter Lichtquelle die Beschichtung in Durchsicht zur Wirkung kommt.

Die in der vorstehenden Beschreibung, in den Zeichnungen sowie in den Ansprüchen offenbarten Merkmale der Erfindung können sowohl einzeln als auch in jeder beliebigen Kombination für die Verwirklichung der Erfindung in ihren verschiedenen Ausführungsformen wesentlich sein.

## Patentansprüche

1. Verfahren zum selektiven, bereichsweisen Beschichten einer transparenten Trägerplatte mit einer metallischen Wirkschicht unter Verwendung eines Ätzverfahrens, bei dem auf die Trägerplatte die metallische Wirkschicht und in mit der metallischen Wirkschicht zu beschichtenden Bereichen eine Abdeckschicht aufgebracht werden, woraufhin die metallische Wirkschicht in den nicht von der Abdeckschicht abgedeckten Bereichen weggeätzt wird,
**dadurch gekennzeichnet, daß**
die metallische Wirkschicht über eine Konterprägefolie zumindest in einem Gebiet, das die mit der metallischen Wirkschicht zu beschichtenden Bereiche umfaßt, vollflächig auf die Trägerplatte aufgeprägt wird,
die Abdeckschicht in Form einer ersten Farbschicht direkt auf die metallische Wirkschicht, auf der der Trägerplatte abgewendeten Seite der metallischen Wirkschicht, aufgebracht wird, und
im wesentlichen nur die metallische Wirkschicht in den nicht von der Abdeckschicht abgedeckten Bereichen weggeätzt wird.

2. Verfahren nach Anspruch 1, **dadurch gekennzeichnet, daß**
die Konterprägefolie aufeinanderfolgend aus einer Trägerfolie, einer Trennschicht, der metallischen Wirkschicht und einer Klebeschicht ausgebildet wird, und
die Konterprägefolie mit der Klebeschicht der Trägerplatte zugewandt unter Einwirkung von Druck und Wärme in einem Rollen- oder Hubprägeverfahren aufgebracht wird,
wobei die metallische Wirkschicht im wesentlichen ohne Rückstände von der Trennschicht auf der der Trägerplatte abgewandten Seite aufgebracht und die Trägerfolie samt Trennschicht im wesentlichen komplett abgetrennt wird.

3. Verfahren nach Anspruch 1 oder 2, **dadurch gekennzeichnet, daß**
Aluminium und/oder zumindest eine Aluminiumlegierung zur Bildung der metallischen Wirkschicht, vorzugsweise durch Aufdampfen auf die Trägerfolie der Konterprägefolie, verwendet wird.

4. Verfahren nach einem der vorangehenden Ansprüche, **dadurch gekennzeichnet, daß**
die metallische Wirkschicht mit Eisen-III-Chlorid selektiv weggeätzt wird.

5. Verfahren nach einem der vorangehenden Ansprüche, **dadurch gekennzeichnet, daß**
eine zweite Farbschicht zumindest bereichsweise zwischen der Trägerplatte und der metallischen Wirkschicht, insbesondere zwischen der Trägerplatte und der Klebeschicht der Konterprägefolie, aufgebracht wird.

6. Verfahren nach einem der vorangehenden Ansprüche, **dadurch gekennzeichnet, daß**
eine dritte Farbschicht nach dem bereichsweisen Wegätzen auf die die erste Farbschicht, die metallische Wirkschicht und gegebenenfalls die zweite Farbschicht tragende Seite der Trägerplatte, vorzugsweise flächig, aufgebracht wird.

7. Verfahren nach einem der vorangehenden Ansprüche, **dadurch gekennzeichnet, daß**
die erste, zweite und/oder dritte Farbschicht zum Einstellen des Farbtons und/oder der Transluzenz der Beschichtung der transparenten Trägerplatte in Abhängigkeit von der metallischen Wirkschicht aufgebracht wird beziehungsweise werden.

8. Verfahren nach einem der vorangehenden Ansprüche, **dadurch gekennzeichnet, daß**
die erste, zweite und/oder dritte Farbschicht im Siebdruckverfahren aufgebracht wird beziehungsweise werden.

9. Verfahren nach einem der vorangehenden Ansprüche, **dadurch gekennzeichnet, daß**
nach dem Aufbringen der ersten, auch als Abdeckschicht dienenden Farbschicht und vor dem bereichsweisen Ätzen der metallischen Wirkschicht die beschichtete Trägerplatte getempert wird.

10. Schichtabfolge hergestellt in einem Verfahren nach einem der vorangehenden Ansprüche mit:
einer transparenten Trägerplatte (10);
einer vollflächig auf zumindest ein Gebiet der transparenten Trägerplatte (10) aufgeprägten und in Form eines gewünschten Motivs geätzten metallischen Wirkschicht (14); und
einer in Form des Motivs direkt auf die der Trägerplatte (10) abgewandte Seite der metallischen Wirkschicht (14) aufgebrachten, eine Oxidation der metallischen Wirkschicht (14) langfristig im wesentlichen verhindernden und ätzmittelresistenten ersten Farbschicht (16).

11. Schichtabfolge nach Anspruch 10, **dadurch gekennzeichnet, daß**
die metallische Wirkschicht (14) Aluminium und/oder zumindest eine Aluminiumlegierung umfaßt.

12. Schichtabfolge nach Anspruch 10 oder 11, **dadurch gekennzeichnet, daß**
die metallische Wirkschicht (14) über eine, vorzugsweise silberne, Konterprägefolie aufgebracht ist.

13. Schichtabfolge nach einem der vorangehenden Ansprüche 10 bis 12, **dadurch gekennzeichnet, daß**
eine zweite Farbschicht (12) zumindest bereichsweise zwischen der Trägerplatte (10) und der metallischen Wirkschicht (14) angeordnet ist, wobei die zweite Farbschicht (12) vorzugsweise gelb ist.

14. Schichtabfolge nach einem der Ansprüche 10 bis 13, **gekennzeichnet durch**
eine dritte Farbschicht (18), die zumindest bereichsweise auf die die erste Farbschicht (16), die metallische Wirkschicht (14) und gegebenenfalls die zweite Farbschicht (12) tragende Seite der Trägerplatte (10) aufgebracht ist.

15. Schichtabfolge nach einem der Ansprüche 10 bis 14, **dadurch gekennzeichnet, daß**
die erste, zweite und/oder dritte Farbschicht (16, 12, 18) zum Einstellen des Farbtons und/oder der Transluzenz der Beschichtung (12, 14, 16, 18) der Trägerplatte (10) ausgewählt ist beziehungsweise sind.

16. Schichtabfolge nach Anspruch 14 oder 15, **dadurch gekennzeichnet, daß**
die dritte Farbschicht (18) eine weiße Deckschicht oder ein Abschlußlack ist, die beziehungsweise der vorzugsweise flächig aufgebracht ist.

17. Schichtabfolge nach einem der vorangehenden Ansprüche, **dadurch gekennzeichnet, daß** die Trägerplatte (10) eine Acrylglasplatte ist.

18. Verwendung einer Konterprägefolie in einem Verfahren nach einem der Ansprüche 1 bis 9, wobei die Konterprägefolie **dadurch gekennzeichnet ist, daß**
auf einer Trägerfolie (22) eine Trennschicht (24) aufgebracht ist,
auf der Trennschicht (24) eine metallische Wirkschicht (14) aufgedampft ist, und
auf der metallischen Wirkschicht (14) eine Klebeschicht (26) aufgebracht ist.

19. Verwendung nach Anspruch 18, **dadurch gekennzeichnet, daß**
die Trennschicht (24) Wachs umfaßt, das sich in einem Hub- oder Rollenprägeverfahren komplett von der metallischen Wirkschicht (14) löst, so daß auf der der Klebeschicht (26) abgewandten Seite der metallischen Wirkschicht (14) im wesentlichen keine Rückstände verbleiben.

20. Verwendung nach Anspruch 18 oder 19, **dadurch gekennzeichnet, daß**
die metallische Wirkschicht (14) durch Aufdampfen von Aluminium und/oder zumindest einer Aluminiumlegierung herstellbar ist.

21. Verwendung nach einem der Ansprüche 18 bis 20, **dadurch gekennzeichnet, daß**
die Klebeschicht (26) eine feste Verbindung zwischen der metallischen Wirkschicht (14) und einer klaren Acrylglasplatte, die als Trägerplatte dient und auf die die Konterprägefolie aufgebracht wird, durch einen Prägevorgang sicherstellt.

22. Verwendung nach einem der Ansprüche 18 bis 21, **dadurch gekennzeichnet, daß**
die Konterprägefolie (20) silbern ist.

## Claims

1. A process for the selective zone-wise coating of a transparent support plate with a metallic active coating using an etching process, wherein the metallic active coating is applied to the support plate and a covering coating is applied in zones which are to be coated with the metallic active coating, whereupon the metallic active coating is etched away in those zones which are not covered by the covering coating, **characterised in that** the metallic active coating is applied over the full surface of the support plate by way of an embossed sheet, at least in an area that includes the zones which are to be coated with the metallic active coating,
the covering coating is applied in the form of a first coloured coating directly to the metallic active coating on the side of the metallic active coating remote from the support plate, and
substantially only the metallic active coating is etched away in those zones which are not covered by the covering coating.

2. A process according to claim 1, **characterised in that** the embossed sheet is formed consecutively from a support sheet, a separating coating, the metallic active coating and an adhesive coating, and the embossed sheet is applied with the adhesive coating facing the support plate under the action of pressure and heat in a roller or reciprocating embossing process, the metallic active coating being applied substantially without residues of the separating coating on the side remote from the support plate and the support sheet together with the separating coating is separated substantially completely.

3. A process according to claim 1 or 2, **characterised in that** aluminium and/or at least one aluminium alloy is used to form the metallic active coating, preferably by vapour coating on the support sheet of the embossed sheet.

4. A process according to any one of the preceding claims, **characterised in that** the metallic active coating is selectively etched away with iron-III-chloride.

5. A process according to any one of the preceding claims, **characterised in that** a second coloured coating is applied at least in zones between the support plate and the metallic active coating, particularly between the support plate and the adhesive coating of the embossed sheet.

6. A process according to any one of the preceding claims, **characterised in that** a third coloured coating is applied, preferably over the surface, after the zone-wise etching away, to the side of the support plate bearing the first coloured coating, the metallic active coating and where applicable the second coloured coating.

7. A process according to any one of the preceding claims, **characterised in that** the first, second and/or third coloured coating is applied for adjustment of the colour tint and/or the translucency of the coating of the transparent support plate in dependence on the metallic active coating.

8. A process according to any one of the preceding claims, **characterised in that** the first, second and/or third coloured coating are applied by the screen printing process.

9. A process according to any one of the preceding claims, **characterised in that** after the application of the first coloured coating which also serves as a covering coating and before the zone-wise etching of the metallic active coating the coated support plate is tempered.

10. A coating sequence made in a process according to any one of the preceding claims comprising:
a transparent support plate (10);
a metallic active coating (14) embossed over the full surface of at least one area of the transparent support plate (10) and etched in the form of a required pattern; and
a first coloured coating (16) applied in the form of the pattern directly to the side of the metallic active coating (14) remote from the support plate (10), said coloured coating substantially preventing oxidation of the metallic active coating (14) in the long term and being resistant to etching medium.

11. A coating sequence according to claim 10, **characterised in that** the metallic active coating (14) comprises aluminium and/or at least one aluminium alloy.

12. A coating sequence according to claim 10 or 11, **characterised in that** the metallic active coating (14) is applied via a preferably silver embossed sheet.

13. A coating sequence according to any one of the preceding claims 10 to 12, **characterised in that** a second coloured coating (12) is disposed at least zone-wise between the support plate (10) and the metallic active coating (14), the second coloured coating (12) preferably being yellow.

14. A coating sequence according to any one of claims 10 to 13, **characterised by** a third coloured coating (18) which is applied at least zone-wise to the side of the support plate (10) bearing the first coloured coating (16), the metallic active coating (14) and where applicable the second coloured coating (12).

15. A coating sequence according to any one of claims 10 to 14, **characterised in that** the first, second and/or third coloured coating (16, 12, 18) is/are selected for adjusting the colour tint and/or the translucency of the coating (12, 14, 16, 18) of the support plate (10).

16. A coating sequence according to claim 14 or 15, **characterised in that** the third coloured coating (18) is a white covering coating or a finishing paint applied preferably over the surface.

17. A coating sequence according to any one of the preceding claims, **characterised in that** the support plate (10) is an acrylic glass plate.

18. Use of an embossed sheet in a process according to any one of claims 1 to 9, the embossed sheet being **characterised in that**
a separating coating (24) is applied to a support sheet (22),
a metallic active coating (14) is vapour-coated on the separating coating (24), and
an adhesive coating (26) is applied to the metallic active coating.

19. Use according to claim 18, **characterised in that** the separating coating (24) comprises wax which detaches completely from the metallic active coating in a reciprocating or roller embossing process so that substantially no residues remain on the side of the metallic active coating (14) remote from the adhesive coating (26).

20. Use according to claim 18 or 19, **characterised in that** the metallic active coating (14) can be made by vapour-coating of aluminium and/or at least one aluminium alloy.

21. Use according to any one of claims 18 to 20, **characterised in that** the adhesive coating (26) ensures by an embossing process a permanent connection between the metallic active coating (14) and the clear acrylic glass plate which acts as support plate and on which the embossed sheet is applied.

22. Use according to any one of claims 18 to 21, **characterised in that** the embossed sheet (20) is silver.

## Revendications

1. Procédé pour appliquer de manière sélective, sur certaines régions d'une plaque de support transparente, une couche d'un métal fonctionnel, qui fait appel à un processus de décapage et dans lequel une couche d'un métal fonctionnel est appliquée sur la plaque de support, puis une couche de revêtement est appliquée sur les régions qui doivent porter une couche du métal fonctionnel et enfin la couche de métal fonctionnel est éliminée par décapage dans les régions où elle n'est pas couverte par la couche de revêtement,
**caractérisé en ce que**
la couche de métal fonctionnel est transférée de manière étendue depuis une feuille de transfert au moins sur une zone qui comprend les régions de la plaque de support à recouvrir avec la couche de métal fonctionnel,
la couche de revêtement est appliquée sous la forme d'une première couche de colorant, directement sur la couche de métal fonctionnel, sur le côté de la couche du métal fonctionnel opposé à la plaque de support, et
la couche de métal fonctionnel est décapée sensiblement uniquement dans les régions ne portant pas la couche de revêtement.

2. Procédé selon la revendication 1, **caractérisé en ce que**
la feuille de transfert est constituée, successivement, d'une feuille de support, d'une couche de séparation, de la couche de métal fonctionnel et d'une couche d'adhésif et
**en ce que** la feuille de transfert avec la couche d'adhésif faisant face à la plaque de support est soumise à l'effet d'une pression et de la chaleur, dans un processus effectué à l'aide d'un cylindre ou d'une presse, grâce à quoi la couche de métal fonctionnel est libérée sensiblement sans résidu de la couche de séparation, transférée sur le côté de la plaque de support faisant face et séparée sensiblement totalement de la feuille de support portant la couche de séparation.

3. Procédé selon la revendication 1 ou la revendication 2, **caractérisé en ce que** l'on utilise de l'aluminium et / au moins un alliage d'aluminium pour réaliser la couche de métal fonctionnel, de préférence par vaporisation sur la feuille de support de la feuille de transfert.

4. Procédé selon l'une des revendications précédentes, **caractérisé en ce que**
la couche de métal fonctionnel est décapée de manière sélective à l'aide de chlorure de fer (III).

5. Procédé selon l'une des revendications précédentes, **caractérisé en ce que** une seconde couche de colorant est appliquée du moins dans certaines régions, entre la plaque de support et la couche de métal fonctionnel et, en particulier, entre la plaque de support et la couche d'adhésif de la feuille de transfert.

6. Procédé selon l'une des revendications précédentes, **caractérisé en ce que** une troisième couche de colorant est appliquée après le décapage effectué dans certaines régions et, de préférence, de manière étendue, sur la première couche de colorant, la couche de métal fonctionnel et, le cas échéant, le côté de la plaque de support portant la seconde couche de colorant.

7. Procédé selon l'une des revendications précédentes, **caractérisé en ce que** la première, la seconde ou / et la troisième couche de colorant est / sont appliquées, en tenant compte de la couche de métal fonctionnel, pour conférer respectivement la teinte ou / et la translucidité du revêtement à la plaque de support transparente.

8. Procédé selon l'une des revendications précédentes, **caractérisé en ce que** la première, la seconde ou / et la troisième couche de colorant est / sont appliquées respectivement par un procédé de sérigraphie.

9. Procédé selon l'une des revendications précédentes, **caractérisé en ce que** après l'application de la première couche de colorant, servant également de couche de recouvrement et avant le décapage de la couche de métal fonctionnel dans certaines régions, la plaque de support recouverte avec son revêtement est soumise à un conditionnement thermique.

10. Composite constitué de couches successives et réalisé par un procédé selon l'une des revendications précédentes, comprenant
une plaque de support transparente (10);
une couche de métal fonctionnel (14) imprimée sur toute la surface d'au moins une zone de la plaque de support transparente (10) et décapée pour avoir le motif de métal fonctionnel de la forme souhaitée ; et
une première couche (16) d'un colorant qui est résistant au décapage et qui est capable de protéger sensiblement sur une longue période de temps la couche de métal fonctionnel (14) contre l'oxydation et qui appliquée sous la forme du motif, directement sur le côté de la couche de métal fonctionnel (14) opposé à la plaque de support (10).

11. Composite constitué de couches successives selon la revendication 10,
**caractérisé en ce que**
la couche de métal fonctionnel (14) comprend de l'aluminium et / ou au moins un alliage d'aluminium.

12. Composite constitué de couches successives selon la revendication 10 ou la revendication 11, **caractérisé en ce que** la couche de métal fonctionnel (14) est appliquée sur une feuille de transfert qui est de préférence argentée.

13. Composite constitué de couches successives selon l'une des revendications précédentes 10 à 12, **caractérisé en ce que** une seconde couche de colorant (12) est appliquée au moins dans certaines régions, entre la plaque de support (10) et la couche de métal fonctionnel (14), la seconde couche de colorant (12) étant, de préférence, jaune.

14. Composite constitué de couches successives selon l'une des revendications 10 à 13, **caractérisé en ce que** une troisième couche de colorant (18) est appliquée au moins dans certaines régions sur la première couche de colorant (16), la couche de métal fonctionnel (14) et, le cas échéant le côté de la plaque de support (10) portant la seconde couche de colorant (12).

15. Composite constitué de couches successives selon l'une des revendications 10 à 14, **caractérisé en ce que** la première, la seconde ou/et la troisième couche de colorant (16, 12, 18) est / sont choisies pour conférer la teinte et/ou la translucidité des revêtements respectifs (12, 14, 16, 18) à la plaque de support (10).

16. Composite constitué de couches successives selon la revendication 14 ou la revendication 15, **caractérisé en ce que**
la troisième couche de colorant (18) est une couche de revêtement blanche ou une couche finale de laque, qui est appliquée de préférence de manière relativement étendue.

17. Composite constitué de couches successives selon l'une des revendications précédentes, **caractérisé en ce que**
la plaque de support (10) est une plaque en verre acrylique.

18. Utilisation d'une feuille de transfert dans un procédé selon l'une des revendications 1 à 9, où la feuille de transfert est **caractérisée en ce que** une couche de séparation (24) est appliquée sur une feuille de support (22), une couche d'un métal fonctionnel (14) est appliquée par vaporisation sur la couche de séparation (24), et
une couche d'adhésif (26) est appliquée sur la couche de métal fonctionnel (14).

19. Utilisation selon la revendication 18, **caractérisée en ce que** la couche de séparation (24) comprend une cire qui se sépare complètement de la couche de métal fonctionnel (14) dans un processus de transfert effectué à l'aide d'un cylindre ou d'une presse, de sorte que le côté de la couche de métal fonctionnel (14) opposé à la couche d'adhésif (26) est sensiblement exempt de résidus.

20. Procédé selon la revendication 18 ou la revendication 19, **caractérisé en ce que**
la couche de métal fonctionnel (14) est réalisée par la vaporisation d'aluminium et / ou d'au moins un alliage de l'aluminium.

21. Procédé selon l'une des revendications 18 à 20, **caractérisé en ce que**
la couche d'adhésif (26) assure une adhésion sûre entre la couche de métal fonctionnel (14) et une plaque de verre d'acrylate transparente servant de plaque de support et qu'elle est appliquée sur la feuille de transfert par un processus d'impression.

22. Procédé selon l'une des revendications 18 à 21, **caractérisé en ce que** la feuille de transfert (20) est argentée.
